# FASCICULE DE BREVET EUROPEEN

(11) **EP 0 275 746 B1**
(45) Date de publication et mention de la délivrance du brevet: **26.02.1992**
(21) Numéro de dépôt: 87402840.0
(22) Date de dépôt: 14.12.1987
(51) Int. Cl.: G21F 1/08, B22F 1/00, C22C 32/00

(54) **Procédé de réalisation d'un matériau composite, en particulier d'un matériau composite neutrophage**
Verfahren zur Herstellung von Verbundmaterialien, insbesondere eines neutronenabsorbierenden Verbundmaterials
Method to produce a composite material, particularly a neutron absorbing composite material

(30) Priorité: 17.12.1986 FR 8617669
(43) Date de publication de la demande: 27.07.1988
(73) Titulaire: COMMISSARIAT A L'ENERGIE ATOMIQUE, 75015 Paris Cédex 15 (FR)
(72) Inventeur: Dévillard, Jacques, F-38330 Saint Ismier (FR)
(74) Mandataire: Mongrédien, André

(56) Documents cités:
- EP-A- 0 016 252
- EP-A- 0 050 875
- FR-A- 2 359 665
- GB-A- 2 081 733
- US-A- 3 167 428
- METALLURGICAL TRANSACTIONS, vol. 5, août 1974, pages 1929-1934, The Metallurgical Society of A.I.M.E., New York, US; J.S. BENJAMIN et al.: "The mechanism of mechanical alloying"

## Description

Les matériaux neutrophages, qui sont couramment utilisés dans l'industrie nucléaire, ont pour fonction d'absorber les neutrons produits au cours de réactions atomiques et d'assurer une protection du personnel et de l'environnement contre ces rayonnements.

On utilise généralement le bore pour réaliser ces matériaux neutrophages. Il est souhaitable que la quantité de ce métal utilisée ne soit pas excessivement importante étant donné son prix élevé.

En outre, un matériau neutrophage devrait présenter une grande légèreté afin de ne pas alourdir les structures, particulièrement si celles-ci sont transportables, comme un château de protection qui doit circuler par la route ou par voie ferrée.

Enfin, un matériau neutrophage devrait présenter une bonne résistance à la corrosion étant donné que pour certaines applications, comme les dissolveurs chimiques utilisés pour le retraitement de combustibles irradiés, les matériaux neutrophages sont en contact avec de l'acide nitrique bouillant.

L'invention concerne précisément un matériau composite neutrophage constitué d'une matrice, par exemple métallique, à l'intérieur de laquelle on a dispersé un élément dispersoïde présentant de bonnes propriétés d'absorption des neutrons.

On connaît déjà des procédés permettant de réaliser un matériau composite par frittage.

A titre d'exemple, l'article "The mechanism of mechanical alloying" (J.S. Benjamin et T.E. Volin) paru dans la revue Metallurgical Transactions, vol. 5, août 1974, pp. 1929-1934 décrit un procédé d'incrustation qui permet de produire un matériau composite par la dispersion d'une phase insoluble constituée par exemple d'oxydes réfractaires et l'addition d'éléments tels que l'aluminium et le titane. La dispersion des éléments se produit par des soudures à froid et des fractures répétées des particules de poudre libre. Afin d'obtenir une faible distance entre les particules, la granulométrie de la poudre est choisie dans un intervalle de très faible granulométrie (diamètre inférieur à 50 microns). Cette technique permet ainsi d'incorporer des particules durcissantes microniques au sein des grains de poudre avant frittage. Cette technique permet en particulier de stabiliser l'homogénéité du mélange avant toute manipulation des lots de poudre.

Toutefois, dans le cas de l'élaboration d'un matériau neutrophage composite par frittage, les propriétés de résistance au fluage et les caractéristiques de fatigue ne sont pas essentielles. La réalisation d'un réseau de phase dispersée avec une maille de diamètre compris entre 100 et 1000 microns est suffisante pour cette application. Par suite, le procédé exposé ci-dessus est inutilement complexe et coûteux.

On connaît par ailleurs (FR-A-2 359 665 - C.E.A.-) un procédé de fabrication de pièces en nickel ou en alliage de nickel par métallurgie des poudres. On dépose une couche de Ni₃P sur une poudre de nickel ou d'alliage de nickel, on fritte sous charge la poudre ainsi revêtue à une température comprise entre 1000 et 1200°C sous une pression supérieure à 300 bars pendant une durée au plus égale à une heure de manière à obtenir une structure dite "en collier" correspondant à une structure hétérogène du matériau présentant de gros grains entourés et soudés entre eux par des grains finement cristallisés de dimensions inférieures.

Cependant, ce procédé n'est pas destiné à la réalisation d'un matériau neutrophage. Il n'utilise pas de particules de B₄C, qui présentent des propriétés particulièrement intéressantes du point de vue de l'absorption des neutrons, l'un des problèmes techniques à résoudre, selon l'invention, étant de faire tenir les particules de B₄C sur le matériau constituant la matrice. En outre, ce procédé ne permet pas de réaliser un matériau résistant à une atmosphère corrosive.

La présente invention a précisément pour objet un procédé de réalisation par frittage d'un matériau composite, qui permet d'obtenir de manière simple, rapide et peu coûteuse un réseau de phase dispersée présentant des caractéristiques mécaniques et chimiques qui le rendent particulièrement apte à être utilisé en tant que matériau neutrophage, en particulier dans l'industrie nucléaire. En outre, ce matériau doit présenter une bonne résistance à la corrosion.

Plus précisément, l'invention concerne un procédé de fabrication d'un matériau composite constitué d'un métal ou d'un alliage de ce métal constituant une matrice et d'un élément dispersoïde ou d'un composé dispersoïde combiné à ladite matrice par une dispersion de l'élément ou du composé à l'intérieur de la matrice, caractérisé en ce que :
- on conditionne le matériau de la matrice sous forme de particules sphériques d'un diamètre supérieur à 300 microns ;
- on dépose les particules de l'élément ou du composé dispersoïde sur les particules du matériau constituant la matrice, par voie humide en mélangeant la poudre de la matrice et la poudre de l'élément dispersoïde avec une quantité d'un liant organique,
- on introduit les particules de matériau constituant la matrice revêtues des particules du composé dispersoïde dans un moule présentant une cavité de forme intérieure correspondant à une forme de pièce à obtenir, la paroi interne de cette cavité étant revêtue d'une couche de verre de faible épaisseur,
- on soumet les particules du matériau constituant la matrice enrobée à un frittage par compression isostatique à chaud, lors duquel la couche de verre qui revêt la paroi interne du moule doit se remollir et épouser la forme du matériau composite en cours de densification.

De plus l'invention concerne un matériau composite obtenu par ce procédé et conformement à la revendication 6.

D'autres caractéristiques et avantages de l'invention apparaîtront encore à la lecture de la description qui suit d'un exemple de réalisation donné à titre illustratif et nullement limitatif en référence aux figures annexées, sur lesquelles :
- la figure 1 illustre l'étape d'enrobage des particules selon le procédé de l'invention,
- la figure 2 est une vue en coupe d'un moule dans lequel les particules enrobées sont introduites,
- la figure 3 montre la déformation des particules sphériques au cours de l'opération de frittage.

Le matériau composite réalisé selon le procédé de l'invention est préparé à partir de particules métalliques 2 d'un diamètre relativement important, à savoir supérieur à 300 microns. Ces particules sont réalisées en un métal, ou un alliage d'un métal et sont destinées à constituer la matrice du composite. Elles sont revêtues par un dépôt constitué de particules de la phase à disperser, cette phase devant être insoluble dans la matrice dans les conditions de pression et de température d'utilisation du matériau. Ces particules encore appelées éléments dispersoïdes sont un élément simple ou un composé. Elles sont préparées sous la forme de particules sphériques 4 de diamètre beaucoup plus faible que les particules de la matrice. Ce diamètre est de l'ordre du micron. Pour la réalisation d'un matériau composite neutrophage, on utilisera de préférence le B₄C en raison de ses bonnes propriétés d'absorption des neutrons.

Le dépôt peut être obtenu par tout procédé connu à la portée de l'homme de l'art, en particulier par voie sèche ou par voie humide.

On peut par exemple, comme illustré sur la figure 1, déposer les particules de B₄C sur les particules de titane par dragéification par voie humide en mélangeant les particules de B₄C, les particules de titane avec un liant organique tel que de l'huile de vaseline.

Les particules enrobées sont ensuite introduites dans un moule 6 (voir figure 2) présentant une cavité interne reproduisant la forme de la ou des pièces à obtenir. L'empilage compact des particules revêtues est ensuite fritté et densifié en compression isostatique à chaud sous une pression très élevée, par exemple 1000 bars. Les pièces ainsi obtenues sont ensuite retirées du moule, et séparées l'une de l'autre. Pour obtenir un matériau neutrophage ou non destiné à être mis en contact, lors de leur utilisation, avec un milieu extérieur corrosif, la compression isostatique à chaud est avantageusement réalisée à l'aide d'un moule 6 céramique dont la paroi interne 11 est en verre d'épaisseur faible. A chaud, le verre plastique épouse parfaitement la forme en cours de densification. Après refroidissement, la couche de verre se détache du moule et reste au moins partiellement solidaire de la pièce de matériau composite ; cette couche constitue ainsi une barrière efficace contre une corrosion ultérieure ou une attaque chimique due à un milieu extérieur agressif.

Les avantages du procédé de l'invention qui vient d'être décrit sont les suivants :

Les particules de grand diamètre qui sont utilisées sont faciles à revêtir étant donné qu'elles présentent une surface spécifique réduite. En d'autres termes, la surface de ces particules rapportée à leur volume est plus faible que pour des particules de diamètre plus faible comme celles que l'on utilise dans les procédés de l'art antérieur.

Les particules revêtues, assemblées dans un moule présentant la forme de la pièce à réaliser, forment un empilagge compact laissant à vert (à cru) une forte porosité, de l'ordre de 30 à 50% de la densité théorique.

La présence d'un liant organique permet de conserver une distribution homogène de la phase dispersée dans la pièce composite durant toutes les opérations de manipulation des poudres sans rique de ségrégation, c'est-à-dire sans risque de voir apparaître des zones dans lesquelles les particules de titane se séparent des particules de B₄C comme cela pourrait en effet se produire pendant la période de remplissage du moule, ce qui conduirait à l'obtention d'un matériau composite présentant des zones de fragilité.

Au cours de la phase de frittage, sous l'effet de la pression isostatique, les particules sphériques se déforment et prennent la forme de polyèdres 2a, comme représenté sur la figure 3. Cet écoulement à chaud du métal au cours du corroyage conduit à l'élimination de la porosité mentionnée précédemment. Il brise localement le revêtement de particules de B₄C. Les particules de titane sont ainsi mises à nu et viennent en contact les unes avec les autres directement en certains points 12 de leur périphérie, sans interposition de composé dispersoïde entre elles. Sous l'effet de la température et de la pression se produit le corroyage, c'est-à-dire un soudage des particules de titane entre elles par formation de ponts de diffusion. Ce corroyage est nécessaire à la bonne intégrité du composite après frittage car il permet une liaison rigide des grains ou particules de titane entre elles, ce qui conduit à obtenir un matériau présentant une bonne résistance mécanique.

En conséquence, le composite présente une structure qui, en dépit d'une répartition régulière des particules de composé dispersoïde entre les particules de titane, pourrait être qualifiée d'hétérogène, dans la mesure où, à certains endroits, les particules métalliques de la matrice sont directement liées les unes aux autres. Les ilôts de phase dispersée sont répartis dans les joints de polyèdres résultant de la déformation des particules métalliques sphériques.

### EXEMPLE DE REALISATION

On a réalisé un matériau composite neutrophage constitué d'une matrice en alliage de titane et d'une dispersion de B₄C.

On a mélangé pendant dix à quinze minutes 1750 g de poudre d'alliage de titane ou de titane constituée de particules sphériques fondues ou frittées de diamètre compris entre 300 et 1000 microns, avec 750 g de poudre micronique de B₄C et quelques gouttes d'huile de vaseline. La concentration en liant, à savoir l'huile de vaseline, a été réalisée de telle façon que la poudre de B₄C adhère à la surface des particules de titane sans agrégation de ces dernières.

Les poudres ainsi revêtues sont introduites dans une enveloppe 6 métallique ou en matériau céramique présentant une ou des cavités internes 10 reproduisant la ou les pièces à fritter et dont la paroi interne 11 est en verre.

Dans l'exemple réalisé, des sphères composites ont été moulées dans un moule en céramique formant un chapelet de sphères 10 de 14 mm de diamètre. Les moules 6 sont dégazés à une température comprise entre 100 et 300°C sous vide avant d'être scellés.

La compression isostatique à chaud est réalisée à 1000°C sous une pression de 1000 bars d'argon pendant trois heures.

Après compression, le moule 6 est éliminé. On obtient des sphères de matériau composite présentant une bonne résistance mécanique à l'écrasement. Le film de verre restant à la surface des sphères dudit matériau composite est une barrière efficace contre la corrosion ou contre une attaque chimique ultérieure (par exemple : acide nitrique brouillant).

## Revendications

1. Procédé de fabrication d'un matériau composite constitué d'un métal ou d'un alliage (2) de ce métal constituant une matrice et d'un élément dispersoïde (4) ou d'un composé dispersoïde combiné à ladite matrice par une dispersion de l'élément ou du composé à l'intérieur de la matrice, caractérisé en ce que :
- on conditionne le matériau de la matrice (2) sous forme de particules sphériques d'un diamètre supérieur à 300 microns ;
- on dépose les particules de l'élément ou du composé dispersoïde (4) sur les particules du matériau constituant la matrice, par voie humide en mélangeant la poudre de la matrice et la poudre de l'élément dispersoïde avec une quantité d'un liant organique ;
- on introduit les particules de matériau constituant la matrice revêtues des particules du composé dispersoïde dans un moule (6) présentant une cavité (10) de forme intérieure correspondant à une forme de pièce à obtenir, la paroi interne (11) de cette cavité étant revêtue d'une couche de verre de faible épaisseur ; et
- on soumet les particules du matériau constituant la matrice enrobée à un frittage par compression isostatique à chaud, lors duquel la couche de verre qui revêt la paroi interne du moule doit se ramollir et épouser la forme du matériau composite en cours de densification.

2. Procédé selon la revendication 1, caractérisé en ce que ledit liant organique est de l'huile de vaseline.

3. Procédé selon l'une quelconque des revendications 1 et 2, caractérisé en ce que la pression de frittage est de l'ordre de 1 000 bars et qu'elle est maintenue pendant trente minutes.

4. Procédé selon l'une quelconque des revendications 1 à 3, caractérisé en ce que l'élément dispersoïde est constitué de particules de B₄C dont le diamètre est de l'ordre du micron.

5. Procédé selon l'une quelconque des revendications 1 à 4, caractérisé en ce que le moule présentant une cavité (10) de forme intérieure correspondant à une forme de pièces à obtenir est réalisé en céramique ou en métal.

6. Matériau composite obtenu par le procédé selon la revendication 5, caractérisé en ce qu'un film de verre est appliqué sur la surface extérieure dudit matériau composite.

7. Matériau composite selon la revendication 6, caractérisé en ce qu'il est constitué d'une matrice en alliage de titane et d'une dispersion de B₄C.

## Claims

1. Process for the manufacture of a composite material consisting of a metal or of an alloy (2) of this metal constituting a matrix and of a dispersoid element (4) or of a dispersoid compound combined with the said matrix by a dispersion of the element or of the compound inside the matrix, characterised in that:
- the material of the matrix (2) is conditioned in the form of spherical particles with a diameter greater than 300 microns;
- the particles of the dispersoid element or compound (4) are deposited on the particles of the material constituting the matrix by a wet route by mixing the matrix powder and the dispersoid element powder with a quantity of an organic binder;
- the particles of material constituting the matrix which are coated with the particles of the dispersoid compound are introduced into a mould (6) which has a cavity (10) of internal shape corresponding to a shape of an article to be obtained, the inner wall (11) of this cavity being coated with a thin layer of glass; and
- the particles of the material constituting the coated matrix are subjected to sintering by isostatic compression with heating, during which the layer of glass which coats the inner wall of the mould must soften and adapt to the shape of the composite material being densified.

2. Process according to Claim 1, characterised in that the said organic binder is vaseline oil.

3. Process according to either of Claims 1 and 2, characterised in that the sintering pressure is of the order of 1,000 bars and that it is maintained for thirty minutes.

4. Process according to any one of Claims 1 to 3, characterised in that the dispersoid element consists of particles of B₄C whose diameter is of the order of a micron.

5. Process according to any one of Claims 1 to 4, characterised in that the mould which has a cavity (10) of internal shape corresponding to a shape of articles to be obtained is made of ceramic or of metal.

6. Composite material obtained by the process according to Claim 5, characterised in that a film of glass is applied onto the outer surface of the said composite material.

7. Composite material according to Claim 6, characterised in that it consists of a matrix made of titanium alloy and of a dispersion of B₄C.

## Patentansprüche

1. Verfahren zur Herstellung eines Verbundmaterials aus einem Metall oder einer Legierung (2) dieses Metalls, das eine Matrix bildet, und aus einem dispersiven Element (4) oder einer dispersiven verbindung, die mit der Matrix durch Dispersion des Elements oder der Verbindung im Innern der Matrix verbunden ist, dadurch gekennzeichnet, daß:
- man das Material der Matrix (2) in der Form von sphärischen Teilchen mit einem Durchmesser größer als 300 Mikrometer vorbereitet;
- man die Teilchen des dispersiven Elements oder der Verbindung (4) auf die Teilchen des die Matrix bildenden Materials feucht anordnet, indem man das Matrixpulver und das Pulver des dispersiven Elements mit einer Menge eines organischen Binders vermischt;
- man die Teilchen des die Matrix bildenden Materials, die mit Teilchen der dispersiven Verbindung bedeckt sind, in eine Form (6) bringt, die einen inneren Formhohlraum (10) besitzt, der der Form des zu erhaltenden Teils entspricht, wobei die innere Wand (II) dieses Hohlraums mit einer Glasschicht geringer Dicke bedeckt ist; und
- man die Teilchen des die ummantelnde Matrix bildenden Materials einem Sinterprozeß durch warme, isostatische Kompression unterwirft, bei dem die Glasschicht, die die innere Wand der Form bedeckt, weich werden und sich an die Form des Verbundmaterials im Laufe der Verdichtung anschmiegen soll.

2. Verfahren nach Anspruch 1, dadurch gekennzeichnet, daß der organische Binder Vaselineöl ist.

3. Verfahren nach einem der Ansprüche 1 und 2, dadurch gekennzeichnet, daß die Sinterpressung in der Größenordnung von 1000 Bar stattfindet und daß sie über dreißig Minuten aufrecht erhalten wird.

4. Verfahren nach einem der Ansprüche 1 bis 3, dadurch gekennzeichnet, daß das dispersive Element aus B₄C-Teilchen besteht, deren Durchmesser in der Größenordnung von einem Mikrometer liegt.

5. Verfahren nach einem der Ansprüche 1 bis 4, dadurch gekennzeichnet, daß die einen inneren Formhohlraum (10) bildende Form, die einer Form der zu erhaltenden Teile entspricht, aus Keramik oder Metall besteht.

6. Verbundmaterial, das durch das Verfahren nach Anspruch 5 erhalten wird, dadurch gekennzeichnet, daß ein Glasfilm auf die äußere Oberfläche des Verbundmaterials aufgebracht ist.

7. Verbundmaterial nach Anspruch 6, dadurch gekennzeichnet, daß es aus einer Matrix aus einer Titanlegierung und einer Dispersion von B₄C besteht.
